# EUROPÄISCHE PATENTSCHRIFT

(11) **EP 3 013 993 B1**
(45) Veröffentlichungstag und Bekanntmachung des Hinweises auf die Patenterteilung: **26.06.2019**
(21) Anmeldenummer: 14780455.3
(22) Anmeldetag: 30.09.2014
(51) Int. Cl.: C23C 8/10, F01D 5/28, F02M 39/00, F02B 37/00

(54) **VERFAHREN ZUM SCHUTZ DES VERDICHTERRADES EINES ABGASTURBOLADERS VOR EINER BESCHÄDIGUNG SOWIE VERDICHTERRAD**
METHOD OF PROTECTING A COMPRESSOR WHEEL OF AN EXHAUST-GAS TURBOCHARGER AGAINST DAMAGE, AND A COMPRESSOR WHEEL
PROCÉDÉ DE PROTECTION D'UNE ROUE DE COMPRESSION D'UN TURBOCOMPRESSEUR DE GAZ D'ÉCHAPPEMENT ET ROUE DE COMPRESSION

(30) Priorität: 25.10.2013 DE 102013221712
(43) Veröffentlichungstag der Anmeldung: 04.05.2016
(73) Patentinhaber: Continental Automotive GmbH, 30165 Hannover (DE)
(72) Erfinder: HILLER, Marc, 67294 Morschheim (DE)
(86) Internationale Anmeldenummer: PCT/EP2014/070973
(87) Internationale Veröffentlichungsnummer: WO 2015/058938

(56) Entgegenhaltungen:
- EP-A2- 1 921 177
- EP-A2- 2 325 495
- WO-A1-2008/019721
- WO-A1-2013/117316

## Beschreibung

Die Erfindung betrifft ein Verfahren zum Schutz des Verdichterrades eines Abgasturboladers vor einer Beschädigung sowie ein Verdichterrad.

Zur Reduzierung der Abgasemissionen eines Kraftfahrzeugmotors ist es bereits bekannt, einen Teil des Abgases dem Motor zusammen mit Frischluft wieder zuzuführen. In dem zurückgeführten Abgas befinden sich häufig kleine Feststoffpartikel, insbesondere Rußpartikel. Das Frischluft-Abgasgemisch wird dabei über das Verdichterrad eines Abgasturboladers dem Verbrennungsraum des Motors zugeführt. Dabei können die im Abgas enthaltenen Feststoffpartikel die Eintrittskanten der Schaufeln des Verdichterrades beschädigen, da sich das Verdichterrad mit einer sehr hohen Drehzahl und somit hoher Geschwindigkeit dreht.

Zur Vermeidung einer derartigen Beschädigung des Verdichterrades eines Abgasturboladers ist es bereits bekannt, das Verdichterrad aus hochfesten und somit kostenaufwendigen Werkstoffen wie beispielsweise Titan herzustellen.

Ferner ist es zur Vermeidung einer derartigen Beschädigung des Verdichterrades eines Abgasturboladers bereits bekannt, die Oberfläche des Verdichterrades mit einem hochfesten Material zu beschichten. Als hochfestes Beschichtungsmaterial kann beispielsweise Nickel verwendet werden.

Aus der EP 2 325 495 A2 ist ein Verdichterrad für einen Turbolader bekannt. Dieses Verdichterrad weist eine Nabe und eine Vielzahl von Schaufeln auf. Jede Schaufel hat einen Eingangsbereich, einen Mittelbereich und einen hinteren Bereich. Wenigstens eine der Schaufeln hat eine Oberfläche, die mit einer Oberflächenkeramikschicht variierender Dicke versehen ist. Dabei ist der Eingangsbereich mit einer dickeren Oberflächenkeramikschicht versehen als der Mittelbereich und/oder der hintere Bereich.

Aus WO 2008/019721 A ist ein Verfahren bekannt, mit dem eine Verschleißschutzschicht auf einem Werkstoff aus Aluminium, Magnesium, Titan und deren Legierungen gebildet wird, wobei Teile der Oberfläche des Werkstoffs gehärtet werden und die Verschleißschutzschicht auf der gehärteten Schicht gebildet wird. Die Bildung der Verschleißschutzschicht erfolgt mittels Laseroxidieren in einem sauerstoffhaltigen Gas auf einer Metallschmelzschicht.

Eine Aufgabe der Erfindung besteht darin, ein Verfahren zum Schutz des Verdichterrades eines Abgasturboladers vor einer Beschädigung anzugeben, bei welchem weder hochfeste Werkstoffe noch eine Beschichtung des Verdichterrades mit einem hochfesten Werkstoff benötigt werden. Eine weitere Aufgabe der Erfindung besteht darin, ein vor einer Beschädigung geschütztes Verdichterrad eines Abgasturboladers anzugeben, welches weder aus einem hochfesten Werkstoff besteht noch eine Beschichtung aus einem hochfesten Werkstoff aufweist.

Diese Aufgaben werden durch ein Verfahren mit den im Anspruch 1 angegebenen Merkmalen sowie durch ein Verdichterrad mit den im Anspruch 5 angegebenen Merkmalen gelöst.

Vorteilhafte Weiterbildungen und Ausgestaltungen der Erfindung sind in den abhängigen Ansprüchen angegeben.

Die Vorteile der Erfindung bestehen im Wesentlichen darin, dass durch eine lokale Umwandlung des Leichtmetallmaterials der Oberflächen der Eintrittskanten der Schaufeln des Verdichterrades unter Verwendung eines Laserstrahls und eines Prozessgases erreicht wird, dass diese Eintrittskanten verhärtet werden, so dass ein verbesserter Schutz des Verdichterrades vor einer Beschädigung erreicht wird. Somit ist es nicht notwendig, kostenaufwendige hochfeste Materialien als Verdichterrad-Werkstoff oder als Beschichtungsmaterial für das Verdichterrad zu verwenden.

Ein weiterer Vorteil der Erfindung besteht darin, dass ein Verdichterrad mit den erfindungsgemäßen Merkmalen vergleichsweise einfach herstellbar ist, da die zur Durchführung des Verfahrens benötigten Laserstrahlen und auch das benötigte Prozessgas jeweils in einfacher Weise gezielt auf die zu verhärtenden Teile des Verdichterrades geleitet werden können.

Nachfolgend wird ein Ausführungsbeispiel für die Erfindung anhand der Figuren näher erläutert. Es zeigt
- Figur 1: eine Darstellung zur Veranschaulichung des Verdichterrades eines Abgasturboladers,
- Figur 2: eine vergrößerte Teilansicht des in der Figur 1 gezeigten Verdichterrades zur besseren Veranschaulichung der Eintrittskanten der Schaufeln und der Flanken der Schaufeln,
- Figur 3: eine vergrößerte Teilansicht des in der Figur 1 gezeigten Verdichterrades zur besseren Veranschaulichung des Verdichterradzapfens und
- Figur 4: ein Flussdiagramm zur Veranschaulichung eines Verfahrens zum Schutz eines Verdichterrades vor einer Beschädigung.

Die Figur 1 zeigt eine Darstellung zur Veranschaulichung des Verdichterrades eines Abgasturboladers. Dieses Verdichterrad weist Schaufeln 2 auf, bei denen es sich um Verdichterradhauptschaufeln und Verdichterradzwischenschaufeln handelt. Jede dieser Schaufeln 2 weist eine Eintrittskante 2a sowie Flanken 2b auf. Diese Flanken 2b weisen einen der Eintrittskante 2a benachbarten Teil und einen von der Eintrittskante 2a entfernt liegenden Teil auf. Im Bereich der Eintrittskanten 2a des Verdichterrades 2 tritt im Betrieb des Abgasturboladers das Luftgasgemisch ein, welches bei Kraftfahrzeugen mit Abgasrückführung kleine Feststoffpartikel, insbesondere Rußpartikel, enthält. Da sich im Betrieb des Abgasturboladers das Verdichterrad 1 mit einer sehr hohen Drehzahl dreht, kann es bei aus einem Leichtmetall bestehenden Verdichterrad durch die auf die Eintrittskanten 2a der Schaufeln 2 auftreffenden Feststoffpartikel zu einer Beschädigung bzw. einem Verschleiß der Eintrittskanten des Verdichterrades und damit des gesamten Verdichterrades kommen. Dadurch kann die Funktionsfähigkeit des Abgasturboladers eingeschränkt sein.

Dieser Nachteil wird bei der vorliegenden Erfindung vermieden, indem im Bereich der Oberflächen der Eintrittskanten 2a der Schaufeln 2 lokal dafür Sorge getragen wird, dass das Leichtmetallmaterial der Schaufeln unter Verwendung eines Laserstrahls und eines Prozessgases derart umgewandelt wird, dass die Oberflächen der Eintrittskanten verhärtet sind und dadurch einen besseren Schutz vor einer Beschädigung durch auftreffende Abgaspartikel bieten.

Dies wird nachfolgend anhand der Figuren 2 - 4 näher erläutert.

Die Figur 2 zeigt eine vergrößerte Teilansicht des in der Figur 1 gezeigten, aus einem Leichtmetall bestehenden Verdichterrades, in welcher zwei der Eintrittskanten 2a der Schaufeln 2 des Verdichterrades 1 sowie zwei der Flanken 2b der Schaufeln des Verdichterrades und auch ein Teil des Verdichterradzapfens 3 vergrößert dargestellt sind. Aus dem gezeigten Teil des Verdichterradzapfens 3 ist ersichtlich, dass dieser eine Mantelfläche 3a und eine Stirnfläche 3b aufweist.

Die Eintrittskanten 2a der Schaufeln 2 des Verdichterrades 1 weisen gemäß der vorliegenden Erfindung eine laseroxidierte, verhärtete Oberfläche auf. Des Weiteren ist bei dem in der Figur 2 gezeigten Ausführungsbeispiel auch ein Teil der der laseroxidierten, verhärteten Oberfläche der Eintrittskanten 2a benachbarten Flanken 2b der Schaufeln 2 mit einer laseroxidierten, verhärteten Oberfläche versehen. Dieser Teil der der laseroxidierten, verhärteten Oberfläche der Eintrittskanten 2a benachbarten Flanken 2b der Schaufeln, der ebenfalls mit einer laseroxidierten, verhärteten Oberfläche ausgestattet ist, kann in Abhängigkeit vom jeweils vorliegenden Anwendungsfall unterschiedlich groß gewählt werden, wie es durch die Pfeile in der Figur 2 veranschaulicht ist. Dieser Teil umfasst allerdings jeweils höchstens die Hälfte der Gesamtfläche einer Flanke, da sich dies als für die Praxis ausreichend gezeigt hat. Der von den Eintrittskanten entfernte Bereich der Flanken 2b ist nicht mit einer laseroxidierten, verhärteten Oberfläche versehen.

Die Figur 3 zeigt eine vergrößerte Teilansicht des in der Figur 1 gezeigten Verdichterrades zur besseren Veranschaulichung des Verdichterradzapfens 3, welcher eine Mantelfläche 3a und eine Stirnfläche 3b aufweist. Gemäß einer Ausführungsform der Erfindung weist auch dieser Verdichterradzapfen 3 eine laseroxidierte, verhärtete Oberfläche auf. Dabei ist diese laseroxidierte, verhärtete Oberfläche entweder im Bereich der Mantelfläche 3a oder im Bereich der Stirnfläche 3b oder sowohl im Bereich der Mantelfläche 3a als auch im Bereich der Stirnfläche 3b vorgesehen.

Die Figur 4 zeigt ein Flussdiagramm zur Veranschaulichung eines Verfahrens zum Schutz eines Verdichterrades vor einer Beschädigung. Dieses Verdichterrad weist Schaufeln und einen Verdichterradzapfen auf und besteht aus einem Leichtmetall, vorzugsweise Aluminium.

Erfindungsgemäß erfolgt in einem Schritt S1 ein Aufschmelzen der Oberfläche der Eintrittskanten 2a der Schaufeln 2 mittels eines Laserstrahles. Anschließend erfolgt in einem Schritt S2 eine Zuführung eines Prozessgases, welches sich mit der Schmelze verbindet. Danach erfolgt in einem Schritt S3 ein Verhärten der Oberfläche der Eintrittskanten 2a durch ein Abkühlen des mit der Schmelze verbundenen Prozessgases . Besteht das Verdichterrad 1 aus Aluminium, dann wird als Prozessgas Sauerstoff zugeführt. Dieser verbindet sich mit der durch Anwendung eines Laserstrahls gebildeten Schmelze im Bereich der Oberfläche der Eintrittskanten 2a zu einem Aluminiumoxid (Korund). Dieses weist nach dem Abkühlen bzw. Erstarren eine hohe Härte auf, so dass im Betrieb des Abgasturboladers die Eintrittskanten 2a der Schaufeln 2 des Verdichterrades 1 und damit auch das Verdichterrad 1 insgesamt vor einer Beschädigung durch aufprallende Feststoffpartikel, insbesondere Rußpartikel, geschützt sind, d. h. durch deren Aufprall nicht beschädigt werden.

Erfindungsgemäß werden zusätzlich zu den Eintrittskanten 2a der Schaufeln 2 des Verdichterrades 1 auch die den Eintrittskanten 2a benachbarten Teile der Flanken 2b der Schaufeln 2 durch eine Verhärtung von deren Oberfläche vor einer Beschädigung durch aufprallende Feststoffpartikel geschützt. Zu diesem Zweck wird auch ein Teil der der Oberfläche der Eintrittskanten 2a der Schaufeln 2 benachbarten Flanken 2b der Schaufeln 2 mittels eines Laserstrahls aufgeschmolzen und mit einem zugeführten Prozessgas beaufschlagt, welches sich mit der Schmelze verbindet. Nach einem Verhärten der Oberfläche des Teils der der Oberfläche der Eintrittskanten 2a benachbarten Flanken 2b der Schaufeln durch ein Abkühlen des mit der Schmelze verbundenen Prozessgases liegt auch im genannten Teil der Flanken der Schaufeln die gewünschte laseroxidierte, verhärtete Oberfläche vor.

Gemäß einer Ausführungsform der Erfindung wird zusätzlich auch der Verdichterradzapfen 3 mit einer laseroxidierten, verhärteten Oberfläche versehen. Zu diesem Zweck wird auch die Oberfläche des Verdichterradzapfens 3 mittels eines Laserstrahls aufgeschmolzen und mit einem Prozessgas, welches sich mit der Schmelze verbindet, beaufschlagt. Danach erfolgt ein Verhärten der Oberfläche des Verdichterradzapfens 3 durch ein Abkühlen des mit der Schmelze verbundenen Prozessgases.

Bei der Erfindung erfolgt nach alledem eine Verwendung von Laserstrahlen und eines Prozessgases zu einer lokalen Umwandlung des Leichtmetallmaterials im Bereich der Oberfläche der Eintrittskanten der Schaufeln des Verdichterrades und - sofern gewünscht - auch in einem den Eintrittskanten der Schaufeln benachbarten Teilbereich der Flanken der Schaufeln sowie - falls weiterhin gewünscht - auch im Bereich der Oberfläche des Verdichterradzapfens jeweils zum Zwecke einer Bildung einer verhärteten Oberfläche. Durch diese laseroxidierte, verhärtete Oberfläche sind die genannten Bauteile vor einer Beschädigung durch im Betrieb des Abgasturboladers auftreffende Feststoffpartikel geschützt.

Besteht das Verdichterrad aus einem anderen Leichtmetall als Aluminium, dann werden außer Sauerstoff ein oder mehrere andere Gase als Prozessgas verwendet.

Ein Verdichterrad gemäß der Erfindung bietet Kostenvorteile, da kostenaufwendige Beschichtungen des Verdichterrades mit einem hochfesten Werkstoff und auch eine Verwendung von kostenaufwendigen, hochfesten Materialien für das gesamte Verdichterrad nicht benötigt werden.

## Patentansprüche

1. Verfahren zum Schutz eines Schaufeln (2) und einen Verdichterradzapfen (3) aufweisenden, aus einem Leichtmetall bestehenden Verdichterrades (1) eines Abgasturboladers vor einer Beschädigung, mit folgenden Schritten:
- Aufschmelzen der Oberfläche der Eintrittskanten (2a) der Schaufeln (2) und eines Teils der der Oberfläche der Eintrittskanten (2a) benachbarten Flanken (2b) der Schaufeln (2) mittels eines Laserstrahles,
- Zuführen eines Prozessgases, welches sich mit der Schmelze verbindet,
- Verhärten der Oberfläche der Eintrittskanten (2a) und der Oberfläche des Teils der der Oberfläche der Eintrittskanten (2a) benachbarten Flanken (2b) der Schaufeln (2) durch Abkühlen des mit der Schmelze verbundenen Prozessgases,
- wobei der Teil der der Oberfläche der Eintrittskanten (2a) benachbarten Flanken (2b) der Schaufeln, der aufgeschmolzen wird, höchstens die Hälfte der Gesamtfläche einer Flanke umfasst.

2. Verfahren nach Anspruch 1, **dadurch gekennzeichnet, dass** auch die Oberfläche des Verdichterradzapfens (3) mittels eines Laserstrahls aufgeschmolzen wird, mit einem Prozessgas, welches sich mit der Schmelze verbindet, beaufschlagt wird und Verhärten der Oberfläche des Verdichterradzapfens (3) durch ein Abkühlen des mit der Schmelze verbundenen Prozessgases.

3. Verfahren nach einem der vorhergehenden Ansprüche, **dadurch gekennzeichnet, dass** das Verdichterrad (1) aus Aluminium besteht, als Prozessgas Sauerstoff zugeführt wird, der sich mit dem Aluminium im Bereich der Oberfläche der Eintrittskanten (2a) der Schaufeln (2) zu einem Aluminiumoxid verbindet.

4. Verfahren nach Anspruch 1 oder 2, **dadurch gekennzeichnet, dass** das Verdichterrad aus einem von Aluminium verschiedenen Leichtmetall besteht und dass als Prozessgas Sauerstoff und ein weiteres Gas verwendet wird.

5. Verdichterrad (1), welches aus einem Leichtmetall besteht und Schaufeln (2) sowie einen Verdichterradzapfen (3) aufweist, **dadurch gekennzeichnet, dass** die Eintrittskanten (2a) der Schaufeln (2) und ein Teil der der laseroxidierten Oberfläche der Eintrittskanten (2a) benachbarten Flanken (2b) der Schaufeln (2) eine laseroxidierte, verhärtete Oberfläche aufweist, wobei dieser Teil höchstens die Hälfte der Gesamtfläche einer Flanke umfasst.

6. Verdichterrad nach Anspruch 5, **dadurch gekennzeichnet, dass** auch der Verdichterradzapfen (3) eine laseroxidierte, verhärtete Oberfläche aufweist.

## Claims

1. Method for protecting a compressor wheel (1), which has blades (2) and a compressor wheel journal (3) and which is composed of a light metal, of an exhaust-gas turbocharger against damage, having the following steps:
- melting the surface of the leading edges (2a) of the blades (2) and a part of the flanks (2b), adjacent to the surface of the leading edges (2a), of the blades (2) by means of a laser beam,
- supplying a process gas which bonds with the melt,
- hardening the surface of the leading edges (2a) and the surface of the part of the flanks (2b), adjacent to the surface of the leading edges (2a), of the blades (2) by cooling of the process gas that has bonded with the melt,
- wherein that part of the flanks (2b), adjacent to the surface of the leading edges (2a), of the blades which is melted comprises at most half of the total area of a flank.

2. Method according to Claim 1, **characterized in that** the surface of the compressor wheel journal (3) is also melted by means of a laser beam, impinged on with a process gas which bonds with the melt, and hardening of the surface of the compressor wheel journal (3) by cooling of the process gas that has bonded with the melt.

3. Method according to either of the preceding claims, **characterized in that** the compressor wheel (1) is composed of aluminium, and oxygen is fed as process gas, which bonds with the aluminium in the region of the surface of the leading edges (2a) of the blades (2) to form an aluminium oxide.

4. Method according to Claim 1 or 2, **characterized in that** the compressor wheel is composed of a light metal that differs from aluminium, and **in that** oxygen and a further gas are used as process gas.

5. Compressor wheel (1) which is composed of a light metal and which has blades (2) and a compressor wheel journal (3), **characterized in that** the leading edges (2a) of the blades (2) and a part of the flanks (2b), adjacent to the laser-oxidized surface of the leading edges (2a), of the blades (2) has a laser-oxidized, hardened surface, wherein said part comprises at most half of the total area of a flank.

6. Compressor wheel according to Claim 5, **characterized in that** the compressor wheel journal (3) also has a laser-oxidized, hardened surface.

## Revendications

1. Procédé de protection d'une roue de compresseur (1) en métal léger, comprenant des aubes (2) et un pivot de roue de compresseur (3), d'un turbocompresseur à gaz d'échappement, le procédé comprenant les étapes suivantes :
- faire fondre, au moyen d'un faisceau laser, la surface des bords d'attaque (2a) des aubes (2) et d'une partie des flancs (2b) des aubes (2) qui sont adjacents à la surface des bords d'attaque (2a),
- amener un gaz de traitement qui se lie à la matière en fusion,
- faire durcir la surface des bords d'attaque (2a) et la surface de la partie des flancs (2b) des aubes (2) qui sont adjacents à la surface des bords d'attaque (2a) par refroidissement du gaz de traitement lié à la matière en fusion,
- la partie fondue des flancs (2b) des aubes qui sont adjacents à la surface des bords d'attaque (2a) comprenant au plus la moitié de la surface totale d'un flanc.

2. Procédé selon la revendication 1, **caractérisé en ce que** de même la surface du pivot de roue de compresseur (3) est fondue au moyen d'un faisceau laser, est soumise à un gaz de traitement lié à la matière en fusion, et le durcissement de la surface du pivot de roue de compresseur (3) est effectué par refroidissement du gaz de traitement lié à la matière en fusion.

3. Procédé selon l'une des revendications précédentes, **caractérisé en ce que** la roue de compresseur (1) est en aluminium et de l'oxygène est amené comme gaz de traitement, lequel oxygène se lie à l'aluminium dans la région de la surface des bords d'attaque (2a) des aubes (2) pour former un un oxyde d'aluminium.

4. Procédé selon la revendication 1 ou 2, **caractérisé en ce que** la roue de compresseur est en un métal léger autre que l'aluminium et **en ce que** de l'oxygène et un autre gaz sont utilisés comme gaz de traitement.

5. Roue de compresseur (1), laquelle est en un métal léger et comprend des aubes (2) et un pivot de roue de compresseur (3), **caractérisée en ce que** les bords d'attaque (2a) des aubes (2) et une partie des flancs (2b) des aubes (2) qui sont adjacents à la surface, oxydée au laser, des bords d'attaque (2a) comportent une surface durcie oxydée au laser, ladite partie constituant au plus la moitié de la surface totale du flanc.

6. Roue de compresseur selon la revendication 5, **caractérisé en ce que** le pivot de roue de compresseur (3) comporte également une surface durcie oxydée au laser.
